# EUROPÄISCHE PATENTSCHRIFT

(11) **EP 2 855 724 B1**
(45) Veröffentlichungstag und Bekanntmachung des Hinweises auf die Patenterteilung: **14.09.2016**
(21) Anmeldenummer: 13731274.0
(22) Anmeldetag: 15.05.2013
(51) Int. Cl.: C22C 19/05, C22F 1/10

(54) **NICKEL-CHROM-LEGIERUNG MIT GUTER VERARBEITBARKEIT, KRIECHFESTIGKEIT UND KORROSIONSBESTÄNDIGKEIT**
NICKEL-CHROMIUM ALLOY WITH GOOD FORMABILITY, CREEP STRENGTH AND CORROSION RESISTANCE
ALLIAGE NICKEL-CHROME AVEC BONNE FORMABILITÉ, LA RÉSISTANCE AU FLUAGE ET À LA CORROSION

(30) Priorität: 05.06.2012 DE 102012011162
(43) Veröffentlichungstag der Anmeldung: 08.04.2015
(73) Patentinhaber: VDM Metals International GmbH, 58791 Werdohl (DE)
(72) Erfinder: HATTENDORF, Heike, 58791 Werdohl (DE)
(86) Internationale Anmeldenummer: PCT/DE2013/000269
(87) Internationale Veröffentlichungsnummer: WO 2013/182178

(56) Entgegenhaltungen:
- "INCONEL alloy 690", , 9. Oktober 2009 (2009-10-09), Seiten 1-8, XP055085643, Gefunden im Internet: URL:http://www.specialmetals.com/documents /Inconel alloy 690.pdf [gefunden am 2013-10-28]
- "INCONEL R ALLOY 693 - EXCELLENT RESISTANCE TO METAL DUSTING AND HIGH TEMPERATURE CORROSION", INTERNET CITATION, 17. November 2004 (2004-11-17), XP002306109, Gefunden im Internet: URL:http://www.specialmetals.com/documents /Inconel%20alloy%20693.pdf [gefunden am 2004-11-17]
- B. A. Baker ET AL: "02394 NICKEL-BASE MATERIAL SOLUTIONS TO METAL DUSTING PROBLEMS", 2002 NACE Conference Papers (NACE International), 1. Januar 2002 (2002-01-01), Seiten 0-0, XP055085633, Gefunden im Internet: URL:http://www.asminternational.org/portal /site/www/AsmStore/ProductDetails/?vgnexto id=3c2ee604e3d33210VgnVCM100000701e010aRCR D

## Beschreibung

Die Erfindung betrifft eine Nickel-Chrom-Legierung mit guter Hochtemperaturkorrosionsbeständigkeit, guter Kriechbeständigkeit und verbesserter Verarbeitbarkeit.

Nickel-Legierungen mit unterschiedlichen Nickel-, Chrom- und Aluminiumgehalten werden seit langem im Ofenbau und in der chemischen sowie petrochemischen Industrie eingesetzt. Für diesen Einsatz ist eine gute Hochtemperaturkorrosionsbeständigkeit auch in aufkohlenden Atmosphären und eine gute Warmfestigkeit/ Kriechbeständigkeit erforderlich.

Generell ist zu bemerken, dass die Hochtemperaturkorrosionsbeständigkeit der in Tabelle 1 angegebenen Legierungen mit zunehmendem Chromgehalt steigt. Alle diese Legierungen bilden eine Chromoxidschicht (Cr₂O₃) mit einer darunter liegenden, mehr oder weniger geschlossenen, Al₂O₃-Schicht. Geringe Zugaben von stark Sauerstoff affinen Elementen wie z. B. Y oder Ce verbessern die Oxidationsbeständigkeit. Der Chromgehalt wird im Verlauf des Einsatzes im Anwendungsbereich zum Aufbau der schützenden Schicht langsam verbraucht. Deshalb wird durch einen höheren Chromgehalt die Lebensdauer des Werkstoffs erhöht, da ein höherer Gehalt des die Schutzschicht bildenden Elements Chrom den Zeitpunkt hinauszögert, an dem der Cr-Gehalt unter der kritischen Grenze liegt und sich andere Oxide als Cr₂O₃ bilden, was z.B. eisenhaltige und nickelhaltige Oxide sind. Eine weitere Steigerung der Hochtemperaturkorrosionsbeständigkeit ließe sich, wenn erforderlich, durch Zugaben von Aluminium und Silizium erreichen. Ab einem gewissen Mindestgehalt bilden diese Elemente eine geschlossene Schicht unterhalb der Chromoxidschicht und verringern so den Verbrauch an Chrom.

Bei aufkohlenden Atmosphären (CO, H₂, CH₄, CO₂, H₂O Gemischen) kann Kohlenstoff in das Material eindringen, so dass es zur Bildung innerer Karbide kommen kann. Diese bewirken einen Verlust an Kerbschlagzähigkeit. Auch kann der Schmelzpunkt auf sehr niedrige Werte (bis zu 350 °C) sinken und es kann zu Umwandlungsvorgängen durch Chromverarmung in der Matrix kommen.

Eine hohe Beständigkeit gegen Aufkohlung wird durch Werkstoffe mit geringer Löslichkeit für Kohlenstoff und geringer Diffusionsgeschwindigkeit des Kohlenstoffs erreicht. Nickellegierungen sind deshalb generell beständiger gegen Aufkohlung als Eisenbasislegierungen, da sowohl die Kohlenstoffdiffusion als auch die Kohlenstofflöslichkeit in Nickel geringer sind als im Eisen. Eine Erhöhung des Chromgehalts bewirkt eine höhere Aufkohlungsbeständigkeit durch Bildung einer schützenden Chromoxidschicht, es sei denn, dass der Sauerstoffpartialdruck im Gas zur Bildung dieser schützenden Chromoxidschicht nicht ausreicht. Bei sehr geringeren Sauerstoffpartialdrücken, können Werkstoffe eingesetzt werden, die eine Schicht aus Siliziumoxid bzw. des noch stabileren Aluminiumoxids bilden, die beide noch bei deutlich geringeren Sauerstoffgehalten schützende Oxidschichten bilden können.

In dem Fall, dass die Kohlenstoffaktivität > 1 ist, kann es bei Nickel-, Eisen- oder Kobaltbasislegierungen zum so genannten "Metal Dusting" kommen. In Kontakt mit dem übersättigten Gas können die Legierungen große Mengen an Kohlenstoff aufnehmen. Die in der an Kohlenstoff übersättigten Legierung stattfindenden Entmischungsvorgänge führen zur Materialzerstörung. Dabei zerfällt die Legierung in ein Gemisch aus Metallpartikeln, Graphit, Karbiden und/oder Oxiden. Diese Art der Materialzerstörung tritt im Temperaturbereich von 500°C bis 750°C auf.

Typische Bedingungen für das Auftreten von Metal Dusting sind stark aufkohlende CO, H₂ oder CH₄-Gasgemische, wie sie in der Ammoniaksynthese, in Methanolanlagen, in metallurgischen Prozessen, aber auch in Härtereiöfen auftreten.

Tendenziell steigt die Beständigkeit gegen Metal Dusting mit zunehmendem Nickelgehalt der Legierung (Grabke, H.J., Krajak, R., Müller-Lorenz, E.M., Strauß, S.: Materials and Corrosion 47 (1996), p. 495), allerdings sind auch Nickellegierungen nicht generell resistent gegen Metal Dusting.

Einen deutlichen Einfluss auf die Korrosionsbeständigkeit unter Metal Dusting Bedingungen haben der Chrom- und der Aluminiumgehalt (siehe Bild 1). Nickellegierungen mit niedrigem Chromgehalt (wie die Legierung Alloy 600, siehe Tabelle 1) zeigen vergleichsweise hohe Korrosionsraten unter Metal Dusting Bedingungen. Deutlich resistenter sind die Nickellegierung Alloy 602 CA (N06025) mit einem Chromgehalt von 25 % und einem Aluminiumgehalt von 2,3 % sowie Alloy 690 (N06690) mit einem Chromgehalt von 30 % (Hermse, C.G.M. and van Wortel, J.C.: Metal dusting: relationship between alloy composition and degradation rate. Corrosion Engineering, Science and Technology 44 (2009), p. 182 - 185). Die Widerstandsfähigkeit gegen Metal Dusting steigt mit der Summe Cr+Al.

Die Warmfestigkeit bzw. Kriechfestigkeit bei den angegebenen Temperaturen wird u. a. durch einen hohen Kohlenstoffgehalt verbessert. Aber auch hohe Gehalte an Mischkristall verfestigenden Elementen wie Chrom, Aluminium, Silizium, Molybdän und Wolfram verbessern die Warmfestigkeit. Im Bereich von 500°C bis 900°C können Zugaben von Aluminium, Titan und/oder Niob die Festigkeit verbessern, und zwar durch Ausscheidung der y'- und/oder γ"-Phase.

Beispiele nach dem Stand der Technik sind in Tabelle 1 aufgelistet.

Legierungen wie Alloy 602 CA (N06025), Alloy 693 (N06693) oder Alloy 603 (N06603) sind für ihre hervorragende Korrosionsbeständigkeit im Vergleich zu Alloy 600 (N06600) oder Alloy 601 (N06601) auf Grund des hohen Aluminiumgehalts von mehr als 1,8 % bekannt. Alloy 602 CA (N06025), Alloy 693 (N06693), Alloy 603 (N06603), und Alloy 690 (N06690) zeigen auf Grund Ihrer hohen Chrom- und/oder Aluminiumgehalte eine hervorragende Aufkohlungsbeständigkeit bzw. Metal Dusting Beständigkeit. Zugleich zeigen Legierungen wie Alloy 602 CA (N06025), Alloy 693 (N06693) oder Alloy 603 (N06603) auf Grund des hohen Kohlenstoff- bzw. Aluminiumgehalts eine hervorragende Warmfestigkeit bzw. Kriechfestigkeit in dem Temperaturbereich, in welchem Metal Dusting auftritt. Alloy 602 CA (N06025) und Alloy 603 (N06603) haben selbst bei Temperaturen oberhalb von 1000 °C noch eine hervorragende Warmfestigkeit bzw. Kriechfestigkeit. Allerdings wird z. B. durch die hohen Aluminiumgehalte die Verarbeitbarkeit beeinträchtigt, wobei die Beeinträchtigung um so stärker ist, je höher der Aluminiumgehalt ist (Alloy 693 - N06693). Gleiches gilt in erhöhtem Maß für Silizium, das niedrig schmelzende intermetallische Phasen mit Nickel bildet. In Alloy 602 CA (N06025) oder Alloy 603 (N06603) ist insbesondere die Kaltumformbarkeit durch einen hohen Anteil an Primärkarbiden begrenzt.

Die US 6623869 B1 offenbart ein metallisches Material, das aus ≤ 0,2 % C, 0,01-4 % Si, 0,05 - 2,0 % Mn, ≤ 0,04 % P, ≤ 0,015 % S, 10 - 35 % Cr, 30 - 78 % Ni, 0,005 - 4,5 % Al, 0,005 - 0,2 % N, und mindestens einem Element 0,015 - 3 % Cu bzw. 0,015 - 3 % Co, mit dem Rest zu 100 % Eisen besteht. Dabei ist der Wert von 40Si+Ni+5Al+40N+10(Cu+Co) nicht unter 50, wobei die Symbole der Elemente den Gehalt der entsprechenden Elemente bedeuten. Das Material hat eine ausgezeichnete Korrosionsbeständigkeit in einer Umgebung, in der Metal Dusting stattfinden kann und kann deshalb für Ofenrohre, Rohrsysteme, Wärmetauscherrohre u. ä. in Petroleumraffinerien oder petrochemischen Anlagen verwendet werden und kann die Lebensdauer und die Sicherheit der Anlage merklich verbessern.

Die EP 0 549 286 offenbart eine hochtemperaturbeständige Ni-Cr-Legierung, beinhaltend 55 - 65 % Ni, 19 - 25 %, Cr 1 - 4,5 % Al, 0,045 - 0,3 % Y, 0,15 - 1 % Ti, 0,005 - 0,5 % C, 0,1 - 1,5 % Si, 0 - 1 % Mn und mindestens 0,005 % in Summe mindestens eines der Elemente der Gruppe die Mg, Ca, Ce enthält, < 0,5 % in Summe Mg + Ca, < 1 % Ce, 0,0001 - 0,1 % B, 0 - 0,5 % Zr, 0,0001 - 0,2 % N, 0 - 10 % Co, 0 - 0,5 % Cu, 0 - 0,5 % Mo, 0 - 0,3 % Nb, 0 - 0,1 % V, 0 - 0,1 % W, Rest Eisen und Verunreinigungen.

Im Datenblatt INCONEL alloy 690, 9. Oktober 2009 (2009-10-09), Seiten 1 bis 8, XP 055085643 der Firma Special Metals Corp. wird die bekannte Legierung alloy 690 (N 06690) beschrieben.

Die der Erfindung zugrunde liegende Aufgabe besteht darin, eine Nickel-Chrom-Legierung zu konzipieren, die die Metal Dusting Beständigkeit von Alloy 690 übertrifft, so dass eine hervorragende Metal Dusting Beständigkeit gewährleistet ist, zugleich aber
- eine gute Phasenstabilität
- eine gute Verarbeitbarkeit
- eine gute Korrosionsbeständigkeit an Luft, ähnlich der von Alloy 601 bzw Alloy 690
aufweist.

Weiterhin wäre es wünschenswert, wenn diese Legierung zusätzlich
- eine gute Warmfestigkeit / Kriechfestigkeit
   hat.

Diese Aufgabe wird gelöst durch eine Nickel-Chrom-Legierung, mit (in Gew.-%) 29 bis 37 % Chrom, 0,001 bis 1,8 % Aluminium, 0,10 bis 7,0 % Eisen, 0,001 bis 0,50 % Silizium, 0,005 bis 2,0 % Mangan, 0,00 bis 1,00 % Titan und /oder 0,00 bis 1,10 % Niob, jeweils 0,0002 bis 0,05 % Magnesium und/oder Kalzium, 0,005 bis 0,12 % Kohlenstoff, 0,001 bis 0,050 % Stickstoff, 0,001 bis 0,030 % Phosphor, 0,0001 - 0,020 % Sauerstoff, max. 0,010 % Schwefel, max. 2,0 % Molybdän, max. 2,0 % Wolfram, bedarfsweise des Weiteren enthaltend Y mit einem Gehalt von 0,01 - 0,20 %, La mit einem Gehalt von 0,01 - 0,20 %, Cer mit einem Gehalt von 0,001 bis 0,20 %, Cer-Mischmetall mit einem Gehalt von 0,001 bis 0,20 %, Zr mit einem Gehalt von 0,01 - 0,20 %, wobei Zr ganz oder teilweise durch 0,001 bis 0,20 % Hf substituiert werden kann, B mit einem Gehalt von 0,0001 - 0,008 %, Co 0,0 bis 5,0 %, Cu max. 0,5 %, V max. 0,5 %, Rest Nickel und den üblichen verfahrensbedingten Verunreinigungen, wobei die folgenden Beziehungen erfüllt sein müssen: $Cr + Al > 30$ und $Fp \leq 39 , 9 mit$ $Fp = Cr + 0 , 272 * Fe + 2 , 36 * Al + 2 , 22 * Si + 2 , 48 * Ti + 1 , 26 * Nb + 0 , 374 * Mo + 0 , 538 * W - 11 , 8 * C$ wobei Cr, Fe, Al, Si, Ti, Nb, C, W und Mo die Konzentration der betreffenden Elemente in Masse-% sind.

Vorteilhafte Weiterbildungen des Erfindungsgegenstandes sind den zugehörigen Unteransprüchen zu entnehmen.

Der Spreizungsbereich für das Element Chrom liegt zwischen 29 und 37 %, wobei bevorzugte Bereiche wie folgt eingestellt sein können:
- 30 bis 37 %
- 31 bis 37 %
- 31 bis 36 %
- 32 bis 35 %
- 32 bis 36 %
- > 32 bis 37 %

Der Aluminiumgehalt liegt zwischen 0,001 und 1,8 %, wobei auch hier, je nach Einsatzbereich der Legierung, bevorzugte Aluminiumgehalte wie folgt eingestellt sein können:
- 0,001 bis 1,4 %
- 0,001 bis 1,3 %
- 0,001 bis < 1,0 %
- 0,001 bis 0,60 %
- 0,01 bis 0,60 %
- 0,10 bis 0,60 %
- 0,20 bis 0,60 %

Der Eisengehalt liegt zwischen 0,1 und 7,0 %, wobei, abhängig vom Anwendungsbereich, definierte Gehalte innerhalb der folgenden Spreizungsbereiche eingestellt werden können:
- 0,1 - 4,0 %
- 0,1 - 3,0 %
- 0,1 - < 2,5 %
- 0,1 - 2,0 %
- 0,1 - 1,0 %

Der Siliziumgehalt liegt zwischen 0,001 und 0,50 %. Bevorzugt kann Si innerhalb des Spreizungsbereichs wie folgt in der Legierung eingestellt werden:
- 0,001 - 0,20 %
- 0,001 - <0,10 %
- 0,001 - <0,05 %
- 0,01 - <0,20 %

Gleiches gilt für das Element Mangan, das mit 0,005 bis 2,0 % in der Legierung enthalten sein kann. Alternativ ist auch folgender Spreizungsbereich denkbar:
- 0,005 - 0,50 %
- 0,005 - 0,20 %
- 0,005 - 0,10 %
- 0,005 - <0,05 %
- 0,01 - <0,20 %

Der Titangehalt liegt zwischen 0,00 und 1,0 %. Bevorzugt kann Ti innerhalb des Spreizungsbereichs wie folgt in der Legierung eingestellt werden:
- 0,001 - <1,00 %
- 0,001 - 0,60 %
- 0,001 - 0,50 %
- 0,01 - 0,50 %
- 0,10-0,50%
- 0,10 - 0,40 %

Der Nb-Gehalt liegt zwischen 0,00 bis 1,1 %. Bevorzugt kann Nb innerhalb des Spreizungsbereichs wie folgt in der Legierung eingestellt werden:
- 0,001 - 1,0 %
- 0,001 - < 0,70 %
- 0,001 - < 0,50 %
- 0,001 - 0,30 %
- 0,01 - 0,30 %
- 0,10 - 1,10 %.
- 0,20 - 0,80 %.
- 0,20 - 0,50 %.
- 0,25 - 0,45 %.

Auch Magnesium und/oder Kalzium ist in Gehalten 0,0002 bis 0,05 % enthalten. Bevorzugt besteht die Möglichkeit, diese Elemente jeweils wie folgt in der Legierung einzustellen:
- 0,0002 - 0,03 %
- 0,0002 - 0,02 %
- 0,0005 - 0,02 %.
- 0,001 - 0,02 %.

Die Legierung enthält 0,005 bis 0,12 % Kohlenstoff. Bevorzugt kann dieser innerhalb des Spreizungsbereichs wie folgt in der Legierung eingestellt werden:
- 0,01 - 0,12 %
- 0,02 - 0,12 %
- 0,03 - 0,12 %
- 0,05 - 0,12 %
- 0,05-0,10%

Dies gilt in gleicher Weise für das Element Stickstoff, das in Gehalten zwischen 0,001 und 0,05 % enthalten ist. Bevorzugte Gehalte können wie folgt gegeben sein:
- 0,003 - 0,04 %

Die Legierung enthält des Weiteren Phosphor in Gehalten zwischen 0,001 und 0,030 %. Bevorzugte Gehalte können wie folgt gegeben sein:
- 0,001 - 0,020 %

Die Legierung enthält des Weiteren Sauerstoff in Gehalten zwischen 0,0001 und 0,020 %, beinhaltet insbesondere 0,0001 bis 0,010 %.

Das Element Schwefel ist wie folgt in der Legierung gegeben:
- max. 0,010%

Molybdän und Wolfram sind einzeln oder in Kombination in der Legierung mit einem Gehalt von jeweils maximal 2,0 % enthalten. Bevorzugte Gehalte können wie folgt gegeben sein:
- Mo max. 1,0 %
- W max. 1,0%
- Mo max. < 0,50 %
- W max. <0,50 %
- Mo max. < 0,05 %
- W max. < 0,05 %

Es muss die folgende Beziehung zwischen Cr und Al erfüllt sein, damit eine ausreichende Beständigkeit gegen Metal Dusting gegeben ist: $Cr + Al > 30$ wobei Cr und Al die Konzentration der betreffenden Elemente in Masse-% sind.

Bevorzugte Bereiche können eingestellt werden mit $Cr + Al \geq 31$

Darüber hinaus muss die folgende Beziehung erfüllt sein, damit eine ausreichende Phasenstabilität gegeben ist: $Fp \leq 39 , 9 mit$ $Fp = Cr + 0 , 272 * Fe + 2 , 36 * Al + 2 , 22 * Si + 2 , 48 * Ti + 1 , 26 * Nb + 0 , 374 * Mo + 0 , 538 * W - 11 , 8 * C$ wobei Cr, Fe, Al, Si, Ti, Nb, Mo, W und C die Konzentration der betreffenden Elemente in Masse-% sind.

Bevorzugte Bereiche können eingestellt werden mit: $Fp \leq 38 , 4$ $Fp \leq 36 , 6$

Wahlweise kann in der Legierung das Element Yttrium in Gehalten von 0,01 bis 0,20 % eingestellt werden. Bevorzugt kann Y innerhalb des Spreizungsbereichs wie folgt in der Legierung eingestellt werden:
- 0, 01 - 0,15 %
- 0,01-0,10%
- 0,01 - 0,08%
- 0,01 - 0,05%
- 0,01 - <0,045 %

Wahlweise kann in der Legierung das Element Lanthan in Gehalten von 0,001 bis 0,20 % eingestellt werden. Bevorzugt kann La innerhalb des Spreizungsbereichs wie folgt in der Legierung eingestellt werden:
- 0,001 - 0,15 %
- 0,001-0,10%
- 0,001 - 0,08 %
- 0,001 - 0,05 %
- 0,01 - 0,05 %

Wahlweise kann in der Legierung das Element Ce in Gehalten von 0,001 bis 0,20 % eingestellt werden. Bevorzugt kann Ce innerhalb des Spreizungsbereichs wie folgt in der Legierung eingestellt werden:
- 0,001 - 0,15 %
- 0,001 - 0,10 %
- 0,001 - 0,08 %
- 0,001 - 0,05 %
- 0,01 - 0,05 %

Wahlweise kann bei gleichzeitiger Zugabe von Ce und La auch Cer-Mischmetall verwendet werden in Gehalten von 0,001 bis 0,20 %. Bevorzugt kann Cer-Mischmetall innerhalb des Spreizungsbereichs wie folgt in der Legierung eingestellt werden:
- 0, 001 - 0,15 %
- 0,001-0,10%
- 0,001 - 0,08 %
- 0,001 - 0,05 %
- 0,01 - 0,05 %

Bedarfsweise kann der Legierung auch Zr zugegeben werden. Der Zirkongehalt liegt zwischen 0,01 und 0,20 %. Bevorzugt kann Zr innerhalb des Spreizungsbereichs wie folgt in der Legierung eingestellt werden:
- 0,01 - 0,15 %
- 0,01 - <0,10 %
- 0,01 - 0,07 %
- 0,01 - 0,05 %

Wahlweise kann Zirkon auch ganz oder teilweise ersetzt werden durch
- 0,001 - 0,2 % Hafnium.

Wahlweise kann in der Legierung auch 0,001 bis 0,60 % Tantal enthalten sein

Wahlweise kann das Elemente Bor wie folgt in der Legierung enthalten sein:
- 0,0001 - 0,008 %

Bevorzugte Gehalte an Bor können wie folgt gegeben sein:
- 0,0005 - 0,008 %
- 0,0005 - 0,004 %

Des Weiteren kann die Legierung bedarfsweise zwischen 0,00 bis 5,0 % Kobalt enthalten, der darüber hinaus noch wie folgt eingeschränkt werden kann:
- 0,01 bis 5,0 %
- 0,01 bis 2,0 %
- 0,1 bis 2,0 %
- 0,01 bis 0,5 %

Des Weiteren kann in der Legierung bedarfsweise maximal 0,5% Cu enthalten sein.

Der Gehalt an Kupfer kann darüber hinaus wie folgt eingeschränkt werden:
- max. <0,05 %
- max. <0,015 %

Ist Cu in der Legierung enthalten, so muss die Formel 4a wie folgt um einen Term mit Cu ergänzt werden: $Fp = Cr + 0 , 272 * Fe + 2 , 36 * Al + 2 , 22 * Si + 2 , 48 * Ti + 1 , 26 * Nb + 0 , 477 * Cu + 0 , 374 * Mo + 0 , 538 * W - 11 , 8 * C$ wobei Cr, Fe, Al, Si, Ti, Nb, Cu, Mo, W und C die Konzentration des betreffenden Elements in Masse % sind.

Des Weiteren kann in der Legierung bedarfsweise maximal 0,5 % Vanadium enthalten sein.

Schließlich können an Verunreinigungen noch die Elemente Blei, Zink und Zinn in Gehalten wie folgt gegeben sein:
Pb max. 0,002 %
Zn max. 0,002 %
Sn max. 0,002 %

Des Weiteren kann die folgende Beziehung erfüllt sein, die eine besonders gute Verarbeitbarkeit gewährleistet: $Fa \leq 60 mit$ $Fa = Cr + 6 , 15 * Nb + 20 , 4 * Ti + 201 * C$ wobei Cr, Ti, Nb und C die Konzentration der betreffenden Elemente in Masse-% sind.

Bevorzugte Bereiche können eingestellt werden mit: $Fa \leq 54$

Des Weiteren kann die folgende Beziehung erfüllt sein, die eine besonders gute Warmfestigkeit bzw. Kriechfestigkeit beschreibt: $Fk \geq 40 mit$ $Fk = Cr + 19 * Ti + 34 , 3 * Nb + 10 , 2 * Al + 12 , 5 * Si + 98 * C$ wobei Cr, Ti, Nb, Al, Si und C die Konzentration der betreffenden Elemente in Masse-% sind.

Bevorzugte Bereiche können eingestellt werden mit: $Fk \geq 45$ $Fk \geq 49$

Ist Bor in der Legierung enthalten, so muss die Formel 6a wie folgt um einen Term mit Bor ergänzt werden: $Fk = Cr + 19 * Ti + 34 , 3 * Nb + 10 , 2 * Al + 12 , 5 * Si + 98 * C + 2245 * B$ wobei Cr, Ti, Nb, Al, Si, C und B die Konzentration der betreffenden Elemente in Masse-% sind.

Die erfindungsgemäße Legierung wird bevorzugt offen erschmolzen, gefolgt von einer Behandlung in einer VOD oder VLF Anlage. Aber auch ein Erschmelzen und Abgießen im Vakuum ist möglich. Danach wird die Legierung in Blöcken oder als Strangguss abgegossen. Ggf wird der Block dann bei Temperaturen zwischen 900°C und 1270°C für 0,1 h bis 70 h geglüht. Des Weiteren ist es möglich die Legierung zusätzlich mit ESU und/oder VAR umzuschmelzen. Danach wird die Legierung in die gewünschte Halbzeugform gebracht. Dafür wird ggf. bei Temperaturen zwischen 900°C und 1270°C für 0,1 h bis 70 h geglüht, danach warm umgeformt, ggf. mit Zwischenglühungen zwischen 900°C und 1270°C für 0,05 h bis 70 h. Die Oberfläche des Materials kann ggf. (auch mehrmals) zwischendurch und/oder am Ende zur Säuberung chemisch und/oder mechanisch abgetragen werden. Nach Ende der Warmformgebung kann ggf. eine Kaltformgebung mit Umformgraden bis zu 98% in die gewünschte Halbzeugform, ggf. mit Zwischenglühungen zwischen 700°C und 1250°C für 0,1 min bis 70 h, ggf. unter Schutzgas, wie z. B. Argon oder Wasserstoff, gefolgt von einer Abkühlung an Luft, in der bewegten Glühatmosphäre oder im Wasserbad erfolgen. Danach findet eine Lösungsglühung im Temperaturbereich von 700°C bis 1250°C für 0,1 min bis 70 h, ggf. unter Schutzgas, wie z. B. Argon oder Wasserstoff, gefolgt von einer Abkühlung an Luft, in der bewegten Glühatmosphäre oder im Wasserbad statt. Ggf. können zwischendurch und/oder nach der letzten Glühung chemische und/oder mechanische Reinigungen der Materialoberfläche erfolgen.

Die erfindungsgemäße Legierung lässt sich gut in den Produktformen Band, Blech, Stange Draht, längsnahtgeschweißtes Rohr und nahtloses Rohr herstellen und verwenden.

Diese Produktformen werden mit einer mittleren Korngröße von 5 µm bis 600 µm hergestellt. Der bevorzugte Korngrößenbereich liegt zwischen 20 µm und 200 µm.

Die erfindungsgemäße Legierung soll bevorzugt in Bereichen eingesetzt werden, in denen aufkohlende Bedingungen vorherrschen, wie z. B. bei Bauteilen, insbesondere Rohren, in der petrochemischen Industrie. Darüber hinaus ist sie auch für den Ofenbau geeignet.

### Durchgeführte Tests:

Die auftretenden Phasen im Gleichgewicht wurden für die verschiedenen Legierungsvarianten mit dem Programm JMatPro von Thermotech berechnet. Als Datenbasis für die Berechnungen wurde die Datenbank TTNI7 für Nickelbasislegierungen von Thermotech verwendet.

Die Umformbarkeit wird in einem Zugversuch nach DIN EN ISO 6892-1 bei Raumtemperatur bestimmt. Dabei wird die Dehngrenze R_{p0,2}, die Zugfestigkeit Rₘ und die Dehnung A bis zum Bruch bestimmt. Die Dehnung A wird an der gebrochenen Probe aus der Verlängerung der ursprünglichen Messstrecke L₀ bestimmt: $A = \left({L}_{U}-{L}_{0}\right) / {L}_{0} 100 % = ΔL / {L}_{0} 100 %$

Mit Lᵤ = Messlänge nach dem Bruch.

Je nach Messlänge wird die Bruchdehnung mit Indizes versehen:
Z. B. ist für A₅ die Messlänge L₀ = 5·d₀ mit d₀ = Anfangsdurchmesser einer Rundprobe.

Die Versuche wurden an Rundproben mit einem Durchmesser von 6 mm im Messbereich und einer Messlänge L₀ von 30 mm durchgeführt. Die Probennahme erfolgte quer zur Umformrichtung des Halbzeuges. Die Umformgeschwindigkeit betrug bei R_{p0,2} 10 MPa/s und bei Rₘ 6,7 10⁻³ 1/s (40%/min).

Die Größe der Dehnung A im Zugversuch bei Raumtemperatur kann als Maß für die Verformbarkeit angenommen werden. Ein gut verarbeitbarer Werkstoff sollte eine Dehnung von mindestens 50 % haben.

Die Warmfestigkeit wird in einem Warmzugversuch nach DIN EN ISO 6892-2 bestimmt. Dabei wird die Dehngrenze R_{p0,2}, die Zugfestigkeit Rₘ und die Dehnung A bis zum Bruch analog zum Zugversuch bei Raumtemperatur (DIN EN ISO 6892-1) bestimmt.

Die Versuche wurden an Rundproben mit einem Durchmesser von 6 mm im Messbereich und einer Anfangsmesslänge L₀ von 30 mm durchgeführt. Die Probennahme erfolgte quer zur Umformrichtung des Halbzeugs. Die Umformgeschwindigkeit betrug bei R_{p0,2} 8,33 10⁻⁵ 1/s (0,5 %/min) und bei Rₘ 8,33 10⁻⁴ 1/s (5 %/min).

Die Probe wird bei Raumtemperatur in eine Zugprüfmaschine eingebaut und ohne Belastung mit einer Zugkraft auf die gewünschte Temperatur aufgeheizt. Nach Erreichen der Prüftemperatur wird die Probe ohne Belastung eine Stunde (600°C) bzw. zwei Stunden (700°C bis 1100°C) für einen Temperaturausgleich gehalten. Danach wird die Probe mit einer Zugkraft so belastet, dass die gewünschten Dehngeschwindigkeiten eingehalten werden, und die Prüfung beginnt.

Die Kriechfestigkeit eines Werkstoffs verbessert sich mit zunehmender Warmfestigkeit. Deshalb wird die Warmfestigkeit auch zur Beurteilung der Kriechfestigkeit der verschiedenen Werkstoffe benutzt.

Die Korrosionsbeständigkeit bei höheren Temperaturen wurde in einem Oxidationstest bei 1000°C an Luft bestimmt, wobei der Versuch alle 96 Stunden unterbrochen und die Massenänderungen der Proben durch die Oxidation bestimmt wurden. Die Proben wurden bei dem Versuch in Keramiktiegel gestellt, so dass ggf. abplatzendes Oxid aufgefangen wurde und durch Wiegen des die Oxide enthaltenden Tiegels die Masse des abgeplatzten Oxids bestimmt werden kann. Die Summe der Masse des abgeplatzten Oxids und der Massenänderung der Proben ist die Bruttomassenänderung der jeweiligen Probe. Die spezifische Massenänderung ist die auf die Oberfläche der Proben bezogene Massenänderung. Diese werden im Folgenden m_{Netto} für die spezifische Netto-Massenänderung, m_{Brutto} für die spezifische Brutto-Massenänderung, mₛₚₐₗₗ für die spezifische Massenänderung der abgeplatzten Oxide bezeichnet. Die Versuche wurden an Proben mit ca. 5 mm Dicke durchgeführt. Es wurden von jeder Charge 3 Proben ausgelagert, die angegebenen Werte sind die Mittelwerte dieser 3 Proben.

### Beschreibung der Eigenschaften

Die erfindungsgemäße Legierung soll neben einer hervorragenden Metal Dusting Beständigkeit, zugleich die folgenden Eigenschaften haben:
- eine gute Phasenstabilität
- eine gute Verarbeitbarkeit,
- eine gute Korrosionsbeständigkeit an Luft, ähnlich der von Alloy 601 bzw. Alloy 690.

### Wünschenswert ist weiterhin

- eine gute Warmfestigkeit / Kriechfestigkeit

### Phasenstabilität

Im System Nickel-Chrom-Aluminium-Eisen mit Zusätzen an Ti und/oder Nb können sich je nach Legierungsgehalten verschiedene versprödende TCP-Phasen wie z. B. die Laves-Phasen, Sigma-Phasen oder die µ-Phasen sowie auch die versprödende η-Phase oder ε-Phasen bilden. (siehe z. B. Ralf Bürgel, Handbuch der Hochtemperaturwerkstofftechnik, 3. Auflage, Vieweg Verlag, Wiesbaden, 2006, Seite 370 - 374). Die Berechnung der Gleichgewichtsphasenanteile in Abhängigkeit von der Temperatur von z. B. N06690, die Charge 111389, (siehe Tabelle 2 typische Zusammensetzungen) zeigen rechnerisch die Bildung von α-Chrom (BCC Phase in Bild 2) unterhalb von 720°C (T_{s BCC}) in großen Mengenanteilen. Diese Phase bildet sich aber dadurch, dass sie analytisch vom Grundmaterial sehr verschieden ist nur schwer. Ist allerdings die Bildungstemperatur T_{s BCC} dieser Phase sehr hoch, so kann sie durchaus auftreten, wie es z. B. in "E. Slevolden, J.Z. Albertsen. U. Fink, "Tjeldbergodden Methanol Plant: Metal Dusting Investigations," Corrosion/2011, paper no. 11144 (Houston, TX: NACE 2011), p. 15" für eine Variante von Alloy 693 (UNS 06693) beschrieben wird. Diese Phase ist spröde und führt zu einer unerwünschten Versprödung des Materials.

Bild 3 und Bild 4 zeigen die Phasendiagramme der Alloy 693 Varianten (aus US 4,882,125 Table 1) Alloy 3 bzw. Alloy 10 aus Tabelle 2. Alloy 3 hat eine Bildungstemperatur T_{s BCC} von 1079°C, Alloy 10 von 939°C. In "E. Slevolden, J.Z. Albertsen. U. Fink, Tjeldbergodden Methanol Plant: Metal Dusting Investigations, Corrosion/2011, paper no. 11144 (Houston, TX: NACE 2011), p. 15" wird die genaue Analyse der Legierung bei der α-Chrom (BCC) auftritt nicht beschrieben. Es ist aber davon auszugehen, dass unter den in Tabelle 2 für Alloy 693 angeführten Beispielen, bei den Analysen, die rechnerisch die höchsten Bildungstemperaturen T_{s BCC} haben (wie z.B. Alloy 10) sich α-Chrom (BCC Phase bilden kann. Bei einer korrigierten Analyse (mit reduzierter Bildungstemperatur T_{s BCC}) wurde in "E. Slevolden, J.Z. Albertsen. U. Fink, Tjeldbergodden Methanol Plant: Metal Dusting Investigations," Corrosion/2011, paper no. 11144 (Houston, TX: NACE 2011), p. 15" α-Chrom dann nur noch in Oberflächennähe beobachtet. Um das Auftreten einer solchen versprödenden Phase zu vermeiden, sollte bei der erfindungsgemäßen Legierungen die Bildungstemperatur T_{s BCC} ≤ 939°C - der niedrigsten Bildungstemperatur T_{s BCC} unter den Beispielen für Alloy 693 in Tabelle 2 (aus US 4,882,125 Table 1) liegen.

Dies ist insbesondere der Fall, wenn die folgende Formel erfüllt ist: $Fp \leq 39 , 9 mit$ $Fp = Cr + 0 , 272 * Fe + 2 , 36 * Al + 2 , 22 * Si + 2 , 48 * Ti + 1 , 26 * Nb + 0 , 374 * Mo + 0 , 538 * W - 11 , 8 * C$ wobei Cr, Al, Fe, Si, Ti, Nb, Mo, W und C die Konzentration der betreffenden Elemente in Masse-% sind. Tabelle 2 mit den Legierungen nach dem Stand der Technik zeigt, dass Fp für Alloy 8, Alloy 3 und Alloy 2 > 39,9 ist und für Alloy 10 gerade 39,9. Für alle anderen Legierungen mit T_{s BCC} < 939°C ist Fp ≤ 39,9.

### Verarbeitbarkeit

Beispielhaft wird hier für die Verarbeitbarkeit die Umformbarkeit betrachtet.

Eine Legierung kann durch mehre Mechanismen gehärtet werden, so dass die eine hohe Warmfestigkeit bzw. Kriechbeständigkeit hat. So bewirkt die Zulegierung eines anderen Elements, je nach Element, eine mehr oder weniger große Erhöhung der Festigkeit (Mischkristallhärtung). Weitaus effektiver ist eine Erhöhung der Festigkeit durch feine Teilchen oder Ausscheidungen (Teilchenhärtung). Dies kann z. B. durch die γ'-Phase erfolgen, die sich bei Zugaben von Al und weiteren Elementen, wie z. B: Ti, zu einer Nickel-Legierung bildet oder durch Karbide, die sich durch Zugabe von Kohlenstoff zu einer chromhaltigen Nickel-Legierung bildet (siehe z. B. Ralf Bürgel, Handbuch der Hochtemperaturwerkstofftechnik, 3. Auflage, Vieweg Verlag, Wiesbaden, 2006, Seite 358 - 369).

Die Erhöhung des Gehaltes an die γ'-Phase bildenden Elemente, bzw. des C-Gehalts, erhöht zwar die Warmfestigkeit, beeinträchtig aber zunehmend die Verformbarkeit, selbst im lösungsgeglühten Zustand.

Für einen sehr gut umformbaren Werkstoff werden Dehnungen A5 im Zugversuch bei Raumtemperatur von ≥ 50 %, mindestens aber ≥ 45 % angestrebt.

Dies wird insbesondere erreicht, wenn zwischen den Karbid bildenden Elementen Cr, Nb, Ti und C die folgende Beziehung erfüllt ist: $Fa \leq 60 mit$ $Fa = Cr + 6 , 15 * Nb + 20 , 4 * Ti + 201 * C$ wobei Cr, Nb, Ti und C die Konzentration der betreffenden Elemente in Masse-% sind.

### Warmfestigkeit/Kriechfestigkeit

Der Chrom- Gehalt ist bei der erfindungsgemäßen Legierung ≥ 29 % bevorzugt ≥ 30 % bzw. ≥ 31 % gesetzt worden. Um bei so hohen Chromgehalten die Phasenstabilität zu gewährleisten, ist der Aluminium-Gehalt mit ≤ 1,8 %, bevorzugt ≤ 1,4% eher im unteren Bereich gewählt worden. Da der Aluminium-Gehalt aber wesentlich zur Zugfestigkeit bzw. Kriechfestigkeit beiträgt (sowohl durch Mischkristallhärtung, als auch durch γ'-Härtung) hat dies zur Folge, dass als Ziel für die Warmfestigkeit, bzw. die Kriechfestigkeit, nicht die von Alloy 602 CA sondern die von Alloy 601 genommen wurden, obwohl weitaus höhere Werte für die Warmfestigkeit und Kriechfestigkeit natürlich wünschenswert wären.

Angestrebt wurde, dass die Dehngrenze bzw. die Zugfestigkeit bei höheren Temperaturen mindestens im Bereich der Werte von Alloy 601 bzw. Alloy 690 liegen (siehe Tabelle 4). Es sollen mindestens 3 der 4 folgenden Relationen erfüllt sein: $600 °C : {Dehngrenze R}_{p 0 , 2} > 140 MPA ; { Zugfestigkeit R}_{m} > 450 MPA$ $800 °C : {Dehngrenze R}_{p 0 , 2} > 130 MPA ; { Zugfestigkeit R}_{m} > 135 MPA$

Dies wird insbesondere erreicht, wenn die folgende Beziehung zwischen den hauptsächlich härtenden Elementen erfüllt ist: $Fk \geq 40 mit$ $Fk = Cr + 19 * Ti + 34 , 3 * Nb + 10 , 2 * Al + 12 , 5 * Si + 98 * C + 2245 * B$ wobei Cr, Ti, Nb, Al, Si, C und B die Konzentration der betreffenden Elemente in Masse-% sind.

### Korrosionsbeständigkeit:

Die Oxidationsbeständigkeit eines guten Chromoxidbildners ist ausreichend. Die erfindungsgemäße Legierung soll deshalb eine Korrosionsbeständigkeit an Luft ähnlich der von Alloy 690 bzw. Alloy 601 haben.

### Beispiele:

### Herstellung:

Die Tabellen 3a und 3 b zeigen die Analysen der im Labormaßstab erschmolzenen Chargen zusammen mit einigen zum Vergleich herangezogenen großtechnisch erschmolzenen Chargen nach dem Stand der Technik von Alloy 602CA (N06025), Alloy 690 (N06690), Alloy 601 (N06601). Die Chargen nach dem Stand der Technik sind mit einem T gekennzeichnet, die erfindungsgemäßen mit einem E. Die im Labormaßstab gekennzeichneten Chargen sind mit einem L gekennzeichnet, die großtechnisch erschmolzenen Chargen mit einem G.

Die Blöcke der im Labormaßstab im Vakuum erschmolzenen Legierungen in Tabelle 3a und b wurden zwischen 900°C und 1270°C für 8 h geglüht und mittels Warmwalzen und weiteren Zwischenglühungen zwischen 900°C und 1270°C für 0,1 bis 1 h an eine Enddicke von 13 mm bzw. 6 mm warmgewalzt. Die so erzeugten Bleche wurden zwischen 900°C und 1270°C für 1 h lösungsgeglüht. Aus diesen Blechen wurden die für die Messungen benötigten Proben entnommen.

Bei den großtechnisch erschmolzenen Legierungen wurde aus der großtechnischen Fertigung aus einem betrieblich gefertigten Blech mit passender Dicke ein Muster entnommen. Aus diesem Muster wurden die für die Messungen benötigten Proben hergestellt.

Alle Legierungsvarianten hatten typischerweise eine Korngröße zwischen 65 und 310 µm.

Für die Beispielchargen in Tabelle 3a und 3b werden die folgenden Eigenschaften verglichen:
- Metal Dusting Beständigkeit
- Phasenstabilität
- Umformbarkeit anhand des Zugversuchs bei Raumtemperatur
- Warmfestigkeit / Kriechbeständigkeit mit Hilfe von Warmzugversuchen
- Korrosionsbeständigkeit mit Hilfe eines Oxidationstests

Im Labormaßstab wurden die Chargen 2294 bis 2314 und 250053 bis 250150 erschmolzen. Die erfindungsgemäßen mit E gekennzeichneten Chargen erfüllen die Formel (2a) mit Cr + Al > 30 und sind damit Metal Dusting beständiger als Alloy 690. die Chargen 2298, 2299, 2303, 2304, 2305, 2308, 2314, 250063, 260065, 250066, 250067, 250068, 250079, 250139, 250140 und 250141 erfüllen die Formel (2b) Al + Cr ≥ 31. Sie sind damit besonders gut Metal Dusting beständig.

Für die ausgewählten Legierungen nach dem Stand der Technik in Tabelle 2 und alle Laborchargen (Tabellen 3a und 3b) wurden die Phasendiagramme berechnet und die Bildungstemperatur T_{s BCC} in die Tabellen 2 und 3a eingetragen. Für die Zusammensetzungen in den Tabellen 2 bzw. 3a und 3b wurde auch der Wert für Fp gemäß Formel 4a berechnet. Fp ist umso größer, je größer die Bildungstemperatur T_{s BCC} ist. Alle Beispiele von Alloy 693 (N06693) mit einer höheren Bildungstemperatur T_{s BCC} als der von Alloy 10 haben ein Fp > 39,9. Die Forderung Fp ≤ 39,9 (Formel 3a) ist also eine gutes Kriterium, um eine ausreichende Phasenstabilität bei einer Legierung zu erhalten. Alle Laborchargen (Kennzeichnung L) in Tabelle 3a und 3b erfüllen das Kriterium Fp ≤ 39,9.

In Tabelle 4 sind die Dehngrenze R_{p0,2}, die Zugfestigkeit Rₘ und die Dehnung A₅ für Raumtemperatur RT und für 600°C eingetragen, weiterhin die Zugfestigkeit Rₘ für 800°C. Außerdem sind die Werte für Fa und Fk eingetragen.

Die Beispielchargen 156817 und 160483 der Legierung nach dem Stand der Technik Alloy 602 CA haben in Tabelle 4 eine vergleichsweise kleine Dehnung A5 bei Raumtemperatur von 36 bzw. 42 %, die unterhalb der Anforderungen für eine gute Umformbarkeit liegen. Fa ist > 60 und damit oberhalb des Bereichs, der eine gute Umformbarkeit kennzeichnet. Alle erfindungsgemäßen Legierungen zeigen eine Dehnung > 50 %. Sie erfüllen damit die Anforderungen. Fa ist für alle erfindungsgemäßen Legierungen < 60. Sie befinden sich damit in dem Bereich einer guten Umformbarkeit. Die Dehnung ist besonders hoch, wenn Fa vergleichsweise klein ist.

Die Beispielcharge 156658 der Legierung nach dem Stand der Technik Alloy 601 in Tabelle 4 ist ein Beispiel für den Bereich, den die Dehngrenze und Zugfestigkeit bei 600°C bzw. 800°C erreichen sollte. Dies ist durch die Relationen 7a bis 7d beschrieben. Der Wert für Fk ist > 40. Die Legierungen 2298, 2299, 2303, 2304, 2305, 2308, 2314, 250060, 250063, 260065, 250066, 250067, 250068, 250079, 250139, 250140, 250141, 250143, 250150 erfüllen die Anforderung, dass mindestens 3 der 4 Relationen 7a bis 7d erfüllt sind. Bei diesen Legierungen ist auch Fk größer 40. Die Laborchargen 2295, 2303, 250053, 250054 und 250057 sind Beispiele dafür, dass weniger als 3 der 4 Relationen 7a bis 7d erfüllt sind. Dann ist auch Fk < 45.

Tabelle 5 zeigt die spezifischen Massenänderungen nach einem Oxidationsversuch bei 1100 °C an Luft nach 11 Zyklen von 96 h also insgesamt 1056 h. Angegeben ist in der Tabelle 5 die Brutto-Massenänderung, die Netto-Massenänderung und die spezifische Massenänderung der abgeplatzten Oxide nach 1056 h. Die Legierungen nach dem Stand der Technik Alloy 601 und Alloy 690 zeigten eine deutlich höhere Brutto-Massenänderung als Alloy 602 CA. Dies liegt daran, dass Alloy 601 und Alloy 690 eine Chromoxidschicht bilden, die schneller wächst als eine Aluminiumoxidschicht, Alloy 602 CA aber unterhalb der Chromoxidschicht eine zumindest teilweise geschlossene Aluminiumoxidschicht aufweist. Dies reduziert das Wachstum der Oxidschicht merklich und damit auch die spezifische Massenzunahme. Die erfindungsgemäße Legierung sollen eine Korrosionsbeständigkeit an Luft ähnlich der von Alloy 690 bzw. Alloy 601 haben. D. h. die Brutto-Massenänderung sollte unterhalb von 60 g/m² liegen. Dies ist bei allen Laborchargen in Tabelle 5, also auch für die erfindungsgemäßen, der Fall.

Die beanspruchten Grenzen für die erfindungsgemäße Legierung "E" lassen sich daher im Einzelnen wie folgt begründen:
Zu geringe Cr-Gehalte bedeuten, dass die Cr-Konzentration beim Einsatz der Legierung in einer korrosiven Atmosphäre sehr schnell unter die kritische Grenze sinkt, so dass sich keine geschlossene Chromoxidschicht mehr bilden kann. Deshalb ist 29 % Cr die untere Grenze für Chrom. Zu hohe Cr-Gehalte verschlechtern die Phasenstabilität der Legierung. Deshalb ist 37 % Cr als obere Grenze anzusehen.

Ein gewisser minimaler Aluminiumgehalt von 0,001 % ist erforderlich für die Herstellbarkeit der Legierung. Zu hohe Al-Gehalte beeinträchtigen, insbesondere bei sehr hohen Chromgehalten, die Verarbeitbarkeit und die Phasenstabilität der Legierung. Deshalb bildet ein Al-Gehalt von 1,8 % die obere Grenze.

Die Kosten für die Legierung steigen mit der Reduzierung des Eisen-Gehalts. Unterhalb von 0,1 % steigen die Kosten überproportional, da spezielles Vormaterial eingesetzt werden muss. Deshalb ist 0,1 % Fe aus Kostengründen als untere Grenze anzusehen.

Mit Erhöhung des Eisengehalts verringert sich die Phasenstabilität (Bildung von versprödenden Phasen), insbesondere bei hohen Chromgehalten. Deshalb ist 7 % Fe eine sinnvolle obere Grenze um die Phasenstabilität der erfindungsgemäßen Legierung sicher zu stellen.

Si wird bei der Herstellung der Legierung benötigt. Es ist deshalb ein Mindestgehalt von 0,001 % notwendig. Zu hohe Gehalte wiederum beeinträchtigen die Verarbeitbarkeit und die Phasenstabilität, insbesondere bei hohen Chromgehalten. Der Si-Gehalt ist deshalb auf 0,50 % beschränkt.

Es ist ein Mindestgehalt von 0,005 % Mn zur Verbesserung der Verarbeitbarkeit notwendig. Mangan wird auf 2,0 % begrenzt, da dieses Element die Oxidationsbeständigkeit reduziert.

Titan steigert die Hochtemperaturfestigkeit. Ab 1,0 % kann das Oxidationsverhalten stark verschlechtert werden, weshalb 1,0 % der Maximalwert ist.

Niob steigert genauso wie Titan die Hochtemperaturfestigkeit. Höhere Gehalte erhöhen die Kosten sehr stark. Die Obergrenze wird deshalb auf 1,1 % festgesetzt.

Schon sehr geringe Mg-Gehalte und/oder Ca-Gehalte verbessern die Verarbeitung durch das Abbinden von Schwefel, wodurch das Auftreten von niedrig schmelzenden NiS Eutektika vermieden wird. Für Mg und/oder Ca ist deshalb ein Mindestgehalt von jeweils 0,0002 % erforderlich. Bei zu hohen Gehalten können intermetallische Ni-Mg-Phasen bzw. Ni-Ca-Phasen auftreten, die die Verarbeitbarkeit wieder deutlich verschlechtern. Der Mg- und/oder Ca-Gehalt wird deshalb auf maximal 0,05 % begrenzt.

Es ist ein Mindestgehalt von 0,005 % C für eine gute Kriechbeständigkeit notwendig. C wird auf maximal 0,12 % begrenzt, da dieses Element ab diesem Gehalt die Verarbeitbarkeit durch die übermäßige Bildung von Primärkarbiden reduziert.

Es ist ein Mindestgehalt von 0,001 % N erforderlich, wodurch die Verarbeitbarkeit des Werkstoffs verbessert wird. N wird auf maximal 0,05 % begrenzt, da dieses Element durch die Bildung von groben Karbonitriden die Verarbeitbarkeit reduziert.

Der Sauerstoffgehalt muss ≤ 0,020 % sein, um die Herstellbarkeit der Legierung zu gewährleisten. Ein zu geringer Sauerstoff-Gehalt erhöht die Kosten. Der Sauerstoff-Gehalt ist deshalb ≥ 0,0001 %.

Der Gehalt an Phosphor sollte ≤ 0,030 % sein, da dieses grenzflächenaktive Element die Oxidationsbeständigkeit beeinträchtigt. Ein zu niedriger P-Gehalt erhöht die Kosten. Der P-Gehalt ist deshalb ≥ 0,001 %.

Die Gehalte an Schwefel sollten so gering wie möglich eingestellt werden, da dieses grenzflächenaktive Element die Oxidationsbeständigkeit beeinträchtigt. Es werden deshalb max. 0,010 % S festgelegt.

Molybdän wird auf max. 2,0 % begrenzt, da dieses Element die Oxidationsbeständigkeit reduziert.

Wolfram wird auf max. 2,0 % begrenzt, da dieses Element die Oxidationsbeständigkeit ebenfalls reduziert.

Es muss die folgende Beziehung zwischen Cr und Al erfüllt sein, damit eine ausreichende Beständigkeit gegen Metal Dusting gegeben ist: $Cr + Al > 30$ wobei Cr und Al die Konzentration der betreffenden Elemente in Masse-% sind. Nur dann ist der Gehalt an Oxid bildenden Elementen hoch genug um eine Metal Dusting Beständigkeit besser als Alloy 690 zu gewährleisten.

Darüber hinaus muss die folgende Beziehung erfüllt sein, damit eine ausreichende Phasenstabilität gegeben ist: $Fp \leq 39 , 9 mit$ $Fp = Cr + 0 , 272 * Fe + 2 , 36 * Al + 2 , 22 * Si + 2 , 48 * Ti + 1 , 26 * Nb + 0 , 374 * Mo + 0 , 538 * W - 11 , 8 * C$ wobei Cr, Fe, Al, Si, Ti, Nb, Mo, W und C die Konzentration der betreffenden Elemente in Masse-% sind. Die Grenzen für Fp sowie mögliche Einbeziehung weiterer Elemente wurden in der vorangegangenen Beschreibung ausführlich begründet.

Bedarfsweise kann mit Zusätzen von sauerstoffaffinen Elementen die Oxidationsbeständigkeit weiter verbessert werden. Sie tun dies, indem sie in die Oxidschicht mit eingebaut werden und dort auf den Korngrenzen die Diffusionswege des Sauerstoffs blockieren.

Es ist ein Mindestgehalt von 0,01 % Y notwendig, um die die Oxidationsbeständigkeit steigernde Wirkung des Y zu erhalten. Die Obergrenze wird aus Kostengründen bei 0,20 % gelegt.

Es ist ein Mindestgehalt von 0,001 % La notwendig, um die die Oxidationsbeständigkeit steigernde Wirkung des La zu erhalten. Die Obergrenze wird aus Kostengründen bei 0,20 % gelegt.

Es ist ein Mindestgehalt von 0,001 % Ce notwendig, um die die Oxidationsbeständigkeit steigernde Wirkung des Ce zu erhalten. Die Obergrenze wird aus Kostengründen bei 0,20 % gelegt.

Es ist ein Mindestgehalt von 0,001 % Cer-Mischmetall notwendig, um die die Oxidationsbeständigkeit steigernde Wirkung des Cer-Mischmetalls zu erhalten. Die Obergrenze wird aus Kostengründen bei 0,20 % gelegt.

Bedarfsweise kann die Legierung auch Zr erhalten. Es ist ein Mindestgehalt von 0,01 % Zr notwendig, um die die Hochtemperaturfestigkeit und die Oxidationsbeständigkeit steigernde Wirkung des Zr zu erhalten. Die Obergrenze wird aus Kostengründen bei 0,20 % Zr gelegt.

Zr kann bedarfsweise ganz oder teilweise durch Hf ersetzt werden, da auch dieses Element, wie das Zr, die Hochtemperaturfestigkeit und die Oxidationsbeständigkeit steigert. Das Ersetzen ist ab Gehalten von 0,001 % möglich. Die Obergrenze wird aus Kostengründen bei 0,20 % Hf gelegt.

Bedarfsweise kann die Legierung auch Tantal enthalten, da auch Tantal die Hochtemperaturfestigkeit steigert. Höhere Gehalte erhöhen die Kosten sehr stark. Die Obergrenze wird deshalb auf 0,60 % festgesetzt. Es ist ein Mindestgehalt von 0,001 % erforderlich, um einen Wirkung zu erzielen.

Bedarfsweise kann der Legierung Bor zugesetzt werden, da Bor die Kriechbeständigkeit verbessert. Deshalb sollte ein Gehalt von mindestens 0,0001 % vorhanden sein. Gleichzeitig verschlechtert dieses grenzflächenaktive Element die Oxidationsbeständigkeit. Es werden deshalb max. 0,008 % Bor festgelegt.

Kobalt kann in dieser Legierung bis zu 5,0 % enthalten sein. Höhere Gehalte reduzieren die Oxidationsbeständigkeit merklich.

Kupfer wird auf max. 0,5 % begrenzt, da dieses Element die Oxidationsbeständigkeit reduziert.

Vanadium wird auf max. 0,5 % begrenzt, da dieses Element die Oxidationsbeständigkeit reduziert.

Pb wird auf max. 0,002 % begrenzt, da dieses Element die Oxidationsbeständigkeit reduziert. Das Gleiche gilt für Zn und Sn.

Des Weiteren kann wahlweise die folgende Beziehung karbidbildender Elemente Cr, Ti und C erfüllt sein, die eine besonders gute Verarbeitbarkeit beschreibt: $Fa \leq 60 mit$ $Fa = Cr + 6 , 15 * Nb + 20 , 4 * Ti + 201 * C$ wobei Cr, Nb, Ti und C die Konzentration der betreffenden Elemente in Masse-% sind. Die Grenzen für Fa wurden in der vorangegangenen Beschreibung ausführlich begründet.

Des Weiteren kann wahlweise die folgende Beziehung zwischen die Festigkeit steigernden Elementen erfüllt sein, die eine besonders gute Warmfestigkeit/ bzw. Kriechfestigkeit beschreibt: $Fk \geq 40 mit$ $Fk = Cr + 19 * Ti + 34 , 3 * Nb + 10 , 2 * Al + 12 , 5 + 98 °C$ wobei Cr, Ti, Nb, Al, Si und C die Konzentration der betreffenden Elemente in Masse-% sind. Die Grenzen für Fa und die mögliche Einbeziehung weiterer Elemente wurden in der vorangegangenen Beschreibung ausführlich begründet.

**Tabelle 3b: Zusammensetzung der Laborchargen, Teil 2. Alle Angaben in Masse-% (Für alle Legierungen gilt: Pb: max. 0,002 %, Zn: max. 0,002 %, Sn: max. 0,002 %) (Bedeutung von T, E, G, L, siehe Tabelle 3a)**

| | | **Name** | **Charge** | **S** | **P** | **Mg** | **Ca** | **V** | **Zr** | **Co** | **Y** | **La** | **B** | **Hf** | **Ta** | **Ce** | **O** |
|---|---|---|---|---|---|---|---|---|---|---|---|---|---|---|---|---|---|
| T | G | Alloy 602 CA | 156817 | 0,002 | 0,005 | 0,004 | 0,001 | 0,03 | 0,08 | 0,05 | 0,060 | - | 0,003 | - | - | - | 0,001 |
| T | G | Alloy 602 CA | 160483 | <0,002 | 0,007 | 0,01 | 0,002 | - | 0,09 | 0,04 | 0,070 | - | 0,003 | - | - | - | 0,001 |
| T | G | Alloy 601 | 156656 | 0,002 | 0,008 | 0,012 | <0,01 | 0,03 | 0,015 | 0,04 | - | - | 0,001 | - | - | - | 0,0001 |
| T | G | Alloy 690 | 80116 | 0,002 | 0,006 | 0,03 | 0,0009 | - | <0,002 | 0,02 | - | - | 0,002 | - | - | - | 0,0005 |
| T | G | Alloy 690 | 111389 | 0,002 | 0,005 | <0,001 | 0,0005 | - | - | 0,01 | - | - | - | - | - | - | 0,001 |
| E | L | Cr30TiLa | 2294 | 0,002 | 0,003 | 0,012 | <0,01 | <0, 01 | 0,002 | <0,001 | - | 0,07 | - | - | <0,005 | 0,001 | 0,0001 |
| E | L | Cr30La | 2295 | 0,002 | 0,003 | 0,013 | <0,01 | <0,01 | 0,002 | <0,001 | - | 0,06 | - | - | <0,005 | 0,001 | 0,0001 |
| E | L | Cr30CLa | 2296 | 0,003 | 0,003 | 0,015 | <0,01 | <0,01 | <0,002 | <0,001 | - | 0,06 | - | - | <0,005 | 0,001 | 0,0001 |
| *E* | L | Cr30Al1TiLa | 2298 | 0,006 | 0,002 | 0,016 | <0,01 | <0,01 | <0,002 | <0,001 | <0,001 | 0,06 | <0,001 | <0,001 | <0,005 | 0,001 | 0,002 |
| *E* | L | Cr30Al1TINbLa | 2308 | 0,002 | 0,002 | 0,014 | <0,01 | <0,01 | <0,002 | 0,001 | <0,001 | 0,09 | <0,001 | <0,001 | <0,005 | 0,001 | 0,002 |
| *E* | L | Cr30Al1CLaTi | 2299 | 0,003 | 0,002 | 0,015 | <0,01 | <0,01 | <0,002 | <0,001 | <0,001 | 0,06 | <0,001 | <0,001 | <0,005 | 0,001 | 0,002 |
| *E* | L | Cr33La | 2303 | 0,003 | 0,002 | 0,014 | <0,01 | <0,01 | <0,002 | 0,001 | <0,001 | 0,06 | <0,001 | <0,001 | <0,005 | 0,001 | 0,0001 |
| *E* | L | Cr33CLa | 2304 | 0,002 | 0,002 | 0,013 | <0,01 | <0,01 | <0,002 | 0,001 | <0,001 | 0,04 | <0,001 | <0,001 | <0,005 | 0,001 | 0,0001 |
| *E* | L | Cr33WCLa | 2314 | 0,001 | 0,003 | 0,009 | <0,01 | <0,01 | <0,002 | 0,001 | <0,001 | 0,05 | <0,001 | <0,001 | <0,005 | 0,001 | 0,002 |
| *E* | L | Cr33Al1TiLa | 2305 | 0,003 | 0,002 | 0,018 | <0,01 | <0,01 | <0,002 | 0,001 | <0,001 | 0,05 | <0,001 | <0,001 | <0,005 | 0,001 | 0,0001 |
| *E* | L | Cr30C | 250054 | 0,003 | 0,002 | 0,007 | <0,01 | <0,01 | <0,002 | <0,001 | <0,001 | - | <0,001 | <0,001 | <0,005 | <0,001 | 0,001 |
| *E* | L | Cr30C | 250053 | 0,003 | 0,002 | 0,007 | <0,01 | <0,01 | <0,002 | <0,001 | <0,001 | - | <0,001 | <0,001 | <0,005 | <0,001 | 0,003 |
| *E* | L | Cr30CNLa | 250056 | 0,001 | 0,003 | 0,018 | <0,01 | <0,01 | <0,002 | <0,001 | <0,001 | 0,03 | <0,001 | <0,001 | <0,005 | <0,001 | 0,002 |
| *E* | L | Cr30Al1Ti | 250060 | 0,003 | 0,002 | 0,009 | <0,01 | <0,01 | <0,002 | <0,001 | <0,001 | - | <0,001 | <0,001 | <0,005 | <0,001 | 0,003 |
| *E* | L | Cr30Al1Ti | 250063 | 0,003 | 0,003 | 0,012 | <0,01 | <0,01 | <0,002 | <0,001 | <0,001 | - | <0,001 | <0,001 | <0,005 | <0,001 | 0,003 |
| *E* | L | Cr30Al1TiNb | 250066 | 0,002 | 0,002 | 0,012 | <0,01 | <0,01 | <0,002 | <0,001 | <0,001 | - | <0,001 | <0,001 | <0,005 | <0,001 | 0,004 |
| *E* | L | Cr30Al1TiNb | 250065 | 0,002 | 0,002 | 0,012 | <0,01 | <0,01 | <0,002 | <0,001 | <0,001 | - | <0,001 | <0,001 | <0,005 | <0,001 | 0,005 |
| *E* | L | Cr30Al1TiNbZr | 250067 | 0,003 | 0,002 | 0,010 | <0,01 | <0,01 | 0,069 | <0,001 | <0,001 | - | <0,001 | <0,001 | <0,005 | <0,001 | 0,003 |
| *E* | L | Cr30Al1TiNb | 250068 | 0,002 | <0,002 | 0,010 | <0,01 | <0,01 | <0,002 | <0,001 | <0,001 | - | <0,001 | <0,001 | <0,005 | <0,001 | 0,004 |
| *E* | L | Cr33C | 250057 | 0,004 | 0,002 | 0,008 | <0,01 | <0,01 | <0,002 | <0,001 | - | - | - | - | <0,005 | <0,001 | 0,003 |
| *E* | L | Cr33AlTi | 250079 | 0,003 | 0,002 | 0,011 | <0,01 | <0,01 | <0,002 | <0,001 | - | - | - | - | <0,005 | <0,001 | 0,004 |
| *E* | L | Cr33C1Ti | 250139 | 0,002 | 0,004 | 0,008 | 0,0002 | <0,01 | 0,002 | <0,01 | 0,01 | - | <0,0005 | - | - | - | 0,004 |
| *E* | L | Cr33C1Zr | 250140 | 0,003 | 0,004 | 0,007 | 0,0002 | <0,01 | 0,125 | <0,01 | 0,01 | - | 0,001 | - | - | - | 0,003 |
| *E* | L | Cr33C1 | 250141 | 0,002 | 0,004 | 0,008 | 0,0002 | <0,01 | 0,007 | <0,01 | 0,01 | - | 0,001 | - | - | - | 0,005 |
| E | L | Cr30C1Y | 250143 | 0,003 | 0,004 | 0,001 | 0,0002 | <0,01 | 0,003 | <0,01 | 0,08 | - | 0,001 | - | - | - | 0,002 |
| E | L | Cr30Nb1YC | 250150 | 0,004 | 0,005 | 0,01 | <0,0005 | <0,01 | 0,003 | <0,01 | 0,09 | - | 0,001 | - | - | - | 0,002 |

**Tabelle 4: Ergebnisse der Zugversuche bei Raumtemperatur (RT), 600 °C und 800°C. Die Umformgeschwindigkeit betrug bei Rp_{0,2} 8,33 10⁻⁵ 1/s (0,5%/min) und bei Rₘ 8,33 10⁻⁴ 1/s (5%/min); KG = Korngröße, *) Probe fehlerhaft.**

| | | **Name** | **Chg** | **KG in µm** | **R_{p0,2} in MPa RT** | **Rₘ in MPa RT** | **A₅ in % RT** | **R_{p0,2} in MPa 600°C** | **Rₘ in MPa 600°C** | **A₅ in % 600°C** | **R_{p0,2} in MPa 800°C** | **Rₘ in MPa 800°C** | **Fa** | **Fk** |
|---|---|---|---|---|---|---|---|---|---|---|---|---|---|---|
| T | G | Alloy 602 CA | 156817 | 76 | 292 | 699 | 36 | 256 | 578 | 41 | 186 | 198 | 63,0 | 76,9 |
| T | G | Alloy 602 CA | 160483 | 76 | 340 | 721 | 42 | 254 | 699 | 69 | | | 62,2 | 75,0 |
| T | G | Alloy 601 | 156656 | 136 | 238 | 645 | 53 | 154 | 509 | 55 | 133 | 136 | 63,2 | 56,3 |
| T | G | Alloy 690 | 80116 | 92 | 279 | 641 | 56 | 195 | 469 | 48 | 135 | 154 | 43,3 | 41,6 |
| T | G | Alloy 690 | 111389 | 72 | 285 | 630 | 50 | 188 | 465 | 51 | | | 36,2 | 43,6 |
| E | L | Cr30TiLa | 2294 | 161 | 285 | 537 | *) | 170 | 452 | 29 | 145 | 171 | 38,0 | 39,6 |
| E | L | Cr30La | 2295 | 189 | 225 | 555 | *) | 131 | 358 | 25 | 110 | 167 | 34,0 | 36,0 |
| E | L | Cr30CLa | 2296 | 237 | 295 | 644 | 59 | 197 | 472 | 57 | 192 | 200 | 41,9 | 39,7 |
| *E* | L | Cr30Al1TiLa | 2298 | 94 | 351 | 704 | 59 | 228 | 490 | 31 | 149 | 161 | 39,7 | 51,5 |
| *E* | L | Cr30Al1TINbLa | 2308 | 90 | 288 | 683 | 55 | 200 | 508 | 39 | 174 | 181 | 41,6 | 61,0 |
| *E* | L | Cr30Al1CLaTi | 2299 | 253 | 258 | 661 | 62 | 212 | 475 | 59 | 181 | 185 | 42,3 | 50,0 |
| *E* | L | Cr33La | 2303 | 145 | 272 | 618 | *) | 137 | 433 | 57 | 118 | 171 | 36,7 | 39,6 |
| *E* | L | Cr33CLa | 2304 | 278 | 284 | 640 | 50 | 171 | 439 | 65 | 168 | 209 | 42,1 | 41,7 |
| *E* | L | Cr33WCLa | 2314 | 298 | 254 | 644 | 66 | 143 | 438 | 67 | 154 | 212 | 43,9 | 42,4 |
| *E* | L | Cr33Al1TiLa | 2305 | 68 | 276 | 623 | *) | 224 | 472 | 41 | 161 | 166 | 39,6 | 53,3 |
| E | L | Cr30C | 250054 | 207 | 227 | 628 | 63 | 127 | 428 | 64 | 147 | 196 | 38,5 | 38,4 |
| E | L | Cr30C | 250053 | 150 | 215 | 626 | 55 | 119 | 426 | 57 | 128 | 187 | 38,5 | 38,5 |
| E | L | Cr30CNLa | 250056 | 242 | 234 | 612 | 55 | 145 | 440 | 74 | 144 | 204 | 39,3 | 38,2 |
| E | L | Cr30Al1Ti | 250060 | 114 | 252 | 662 | 67 | 183 | 509 | 62 | 143 | 154 | 39,3 | 50,4 |
| *E* | L | Cr30Al1Ti | 250063 | 118 | 252 | 659 | 70 | 178 | 510 | 57 | 148 | 1521 | 39,6 | 52,9 |
| *E* | L | Cr30Al1TiNb | 250066 | 121 | 240 | 666 | 67 | 186 | 498 | 66 | 245 | 255 | 41,4 | 63,6 |
| *E* | L | Cr30Al1TiNb | 250065 | 132 | 285 | 685 | 61 | 213 | 521 | 58 | 264 | 265 | 41,8 | 64 |
| *E* | L | Cr30Al1TiNbZr | 250067 | 112 | 287 | 692 | 67 | 227 | 532 | 65 | 280 | 280 | 41,6 | 64,2 |
| *E* | L | Cr30Al1TiNb | 250068 | 174 | 261 | 666 | 69 | 205 | 498 | 65 | 297 | 336 | 44,9 | 83,2 |
| *E* | L | Cr33C | 250057 | 191 | 241 | 638 | 66 | 127 | 414 | 54 | 185 | 197 | 40,6 | 39,5 |
| *E* | L | Cr33AlTi | 250079 | 101 | 267 | 665 | 68 | 190 | 489 | 56 | 145 | 164 | 39,4 | 52,0 |
| *E* | L | Cr33C1Ti | 250139 | 112 | 266 | 679 | 54 | 161 | 495 | 48 | 167 | 187 | 52,7 | 48,5 |
| *E* | L | Cr33C1Zr | 250140 | 153 | 269 | 667 | 60 | 177 | 447 | 36 | 164 | 191 | 49,1 | 47,4 |
| *E* | L | Cr33C1 | 250141 | 302 | 269 | 645 | 58 | 157 | 430 | 52 | 192 | 214 | 48,8 | 46,6 |
| E | L | Cr30C1Y | 250143 | 195 | 264 | 650 | 69 | 166 | 490 | 50 | 174 | 195 | 46,8 | 44,9 |
| E | L | Cr30Nb1YC | 250150 | 72 | 287 | 722 | 53 | 188 | 577 | 57 | 181 | 194 | 54,0 | 81,6 |

**Tabelle 5: Ergebnisse der Oxidationsversuche bei 1000 °C an Luft nach 1056 h.**

| | | **Name** | **Charge** | **Versuch Nr** | **m_{brutto} in g/m²** | **mₙₑₜₜₒ in g/m²** | **mₛₚₐₗₗ in g/m²** |
|---|---|---|---|---|---|---|---|
| T | G | Alloy 602 CA | 160483 | 412 | 8,66 | 7,83 | 0,82 |
| T | G | Alloy 602 CA | 160483 | 425 | 5,48 | 5,65 | -0,18 |
| T | G | Alloy 601 | 156125 | 403 | 51,47 | 38,73 | 12,74 |
| T | G | Alloy 690 | 111389 | 412 | 23,61 | 7,02 | 16,59 |
| T | G | Alloy 690 | 111389 | 421 | 30,44 | -5,70 | 36,14 |
| T | L | Alloy 690 | 111389 | 425 | 28,41 | -0,68 | 29,09 |
| E | L | Cr30TiLa | 2294 | 412 | 28,40 | -18,37 | 46,77 |
| E | L | Cr30La | 2295 | 412 | 19,44 | 0,09 | 19,35 |
| E | L | Cr30CLa | 2296 | 412 | 26,83 | -11,43 | 38,27 |
| *E* | L | Cr30Al1TiLa | 2298 | 412 | 49,02 | -30,59 | 79,61 |
| *E* | L | Cr30Al1TINbLa | 2308 | 412 | 42,93 | -15,54 | 58,47 |
| *E* | L | Cr30Al1CLaTi | 2299 | 412 | 30,51 | 0,08 | 30,44 |
| *E* | L | Cr33La | 2303 | 412 | 25,98 | -8,42 | 34,40 |
| *E* | L | Cr33CLa | 2304 | 412 | 29,18 | -14,42 | 43,60 |
| *E* | L | Cr33WCLa | 2314 | 412 | 24,37 | -10,35 | 34,72 |
| *E* | L | Cr33Al1TiLa | 2305 | 412 | 49,96 | -19,36 | 69,32 |
| E | L | Cr30C | 250054 | 421 | 31,15 | -21,76 | 52,92 |
| E | L | Cr30C | 250053 | 421 | 31,37 | -26,58 | 57,95 |
| E | L | Cr30CNLa | 250056 | 421 | 23,46 | -9,64 | 33,11 |
| E | L | Cr30Al1Ti | 250060 | 421 | 43,30 | -19,88 | 63,17 |
| *E* | L | Cr30Al1Ti | 250063 | 421 | 32,81 | -22,15 | 54,96 |
| *E* | L | Cr30Al1TiNb | 250066 | 421 | 26,93 | -16,35 | 43,28 |
| *E* | L | Cr30Al1TiNb | 250065 | 421 | 25,85 | -24,27 | 50,12 |
| *E* | L | Cr30Al1TiNbZr | 250067 | 421 | 41,59 | -15,56 | 57,16 |
| *E* | L | Cr30Al1TiNb | 250068 | 421 | 42,69 | -39,26 | 81,95 |
| *E* | L | Cr33C | 250057 | 421 | 34,72 | -47,71 | 82,43 |
| *E* | L | Cr33AlTi | 250079 | 421 | 17,02 | 1,99 | 15,03 |
| *E* | L | Cr33C1Ti | 250139 | 425 | 57,97 | -49,60 | 107,58 |
| *E* | L | Cr33C1Zr | 250140 | 425 | 23,83 | 7,22 | 16,60 |
| *E* | L | Cr33C1 | 250141 | 425 | 37,63 | -28,71 | 66,35 |
| *E* | L | Cr30C1Y | 250143 | 425 | 25,78 | -1,85 | 27,63 |
| *E* | L | Cr30Nb1YC | 250150 | 425 | 27,70 | -10,02 | 37,72 |

### Bezugszeichenliste

- Figur 1: Metallverlust durch Metal Dusting als Funktion des Aluminium- und Chromgehalts in einem stark aufkohlendem Gas mit 37 % CO, 9 % H₂O, 7 % CO₂, 46 % H₂, das a_{c} = 163 und p(0₂) = 2,5·10⁻²⁷ hat. (aus (Hermse, C.G.M. and van Wortel, J.C.: Metal dusting: relationship between alloy composition and degradation rate. Corrosion Engineering, Science and Technology 44 (2009), p. 182 - 185).
- Figur 2: Mengenanteile der Phasen im thermodynamischen Gleichgewicht in Abhängigkeit von der Temperatur von Alloy 690 (N06690) am Beispiel der typischen Charge 111389.
- Figur 3: Mengenanteile der Phasen im thermodynamischen Gleichgewicht in Abhängigkeit von der Temperatur von Alloy 693 (N06693) am Beispiel von Alloy 3 aus Tabelle 2.
- Figur 4: Mengenanteile der Phasen im thermodynamischen Gleichgewicht in Abhängigkeit von der Temperatur von Alloy 693 (N06693) am Beispiel von Alloy 10 aus Tabelle 2.

## Patentansprüche

1. Nickel-Chrom-Legierung, mit (in Gew.-%) 29 bis 37 % Chrom, 0,001 bis 1,8 % Aluminium, 0,10 bis 7,0 % Eisen, 0,001 bis 0,50 % Silizium, 0,005 bis 2,0 % Mangan, 0,00 bis 1,00 % Titan und /oder 0,00 bis 1,10 % Niob, jeweils 0,0002 bis 0,05 % Magnesium und/oder Kalzium, 0,005 bis 0,12 % Kohlenstoff, 0,001 bis 0,050 % Stickstoff, 0,001 bis 0,030 % Phosphor, 0,0001 - 0,020 % Sauerstoff, max. 0,010 % Schwefel, max. 2,0 % Molybdän, max. 2,0 % Wolfram, bedarfsweise des Weiteren enthaltend Y mit einem Gehalt von 0,01 - 0,20 %, La mit einem Gehalt von 0,01 - 0,20 %, Cer mit einem Gehalt von 0,001 bis 0,20 %, Cer-Mischmetall mit einem Gehalt von 0,001 bis 0,20 %, Zr mit einem Gehalt von 0,01 - 0,20 %, wobei Zr ganz oder teilweise durch 0,001 bis 0,20 % Hf substituiert werden kann, B mit einem Gehalt von 0,0001 - 0,008 %, Co 0,0 bis 5,0 %, Cu max. 0,5 %, V max. 0,5 %, bedarfsweise des Weiteren enthaltend Rest Nickel und den üblichen verfahrensbedingten Verunreinigungen, wobei die folgenden Beziehungen erfüllt sein müssen: $Cr + Al > 30$ und $Fp \leq 39 , 9 mit$ $Fp = Cr + 0 , 272 * Fe + 2 , 36 * Al + 2 , 22 * Si + 2 , 48 * Ti + 1 , 26 Nb + 0 , 374 * Mo + 0 , 538 * W - 11 , 8 * C$ wobei Cr, Fe, Al, Si, Ti, Nb, C, W und Mo die Konzentration der betreffenden Elemente in Masse-% sind.

2. Legierung nach Anspruch 1, mit einem Chromgehalt von 30 bis 37 %.

3. Legierung nach Anspruch 1 oder 2, mit einem Chromgehalt > 32 - 37 %.

4. Legierung einem der Ansprüche 1 bis 3, mit einem Aluminiumgehalt von 0,001 bis 1,4 %.

5. Legierung einem der Ansprüche 1 bis 4, mit einem Eisengehalt von 0,1 bis 4,0%.

6. Legierung nach einem der Ansprüche 1 bis 5, mit einem Siliziumgehalt von 0,001 - 0,2 %

7. Legierung nach einem der Ansprüche 1 bis 6, mit einem Mangangehalt von 0,005 bis 0,50 %.

8. Legierung nach einem der Ansprüche 1 bis 7 mit einem Titangehalt von 0,001 bis 0,60 %

9. Legierung nach einem der Ansprüche 1 bis 8, mit einem Gehalt an Niob von 0,00 bis 1,0 %.

10. Legierung nach einem der Ansprüche 1 bis 9, mit einem Kohlenstoffgehalt von 0,01 bis 0,12 %.

11. Legierung nach einem der Ansprüche 1 bis 10, mit maximal 0,5 % Kupfer, wobei die Formel 4a um einen Term mit Cu ergänzt wird: $Fp = Cr + 0 , 272 * Fe + 2 , 36 * Al + 2 , 22 * Si + 2 , 48 * Ti + 1 , 26 Nb + 0 , 477 * Cu + 0 , 374 * Mo + 0 , 538 * W - 11 , 8 * C$ und Cr, Fe, Al, Si, Ti, Nb, Cu, W und Mo die Konzentration des betreffenden Elementes in Masse % sind

12. Legierung nach einem der Ansprüche 1 bis 11, worin die Verunreinigungen in Gehalten von max. 0,002 % Pb, max. 0,002 % Zn, max. 0,002 % Sn eingestellt sind.

13. Legierung nach einem der Ansprüche 1 bis 12, bei der die folgende Formel erfüllt ist und so eine besonders gute Verarbeitung erreicht wird: $Fa \leq 60$ mit $Fa = Cr + 6 , 15 * Nb + 20 , 4 * Ti + 201 * C$ wobei Cr, Ti, Nb und C die Konzentration der betreffenden Elemente in Masse-% sind.

14. Legierung nach einem der Ansprüche 1 bis 13, bei der die folgenden Formel erfüllt sind und so eine besonders gute Warmfestigkeit/ Kriechfestigkeit erreicht wird: $Fk \geq 40$ mit $Fk = Cr + 19 * Ti + 34 , 3 * Nb + 10 , 2 * Al + 12 , 5 * Si + 98 * C$ für eine Legierung ohne B,
wobei Cr, Ti, Nb, Al, Si und C die Konzentration der betreffenden Elemente in Masse-% sind,
bzw. mit Fk = Cr + 19*Ti + 34,3*Nb + 10,2*Al + 12,5*Si + 98*C + 2245*B (8b) für eine Legierung mit B,
wobei Cr, Ti, Nb, Al, Si, C und B die Konzentration der betreffenden Elemente in Masse-% sind.

15. Verwendung der Legierung nach einem der Ansprüche 1 bis 14 als Band, Blech, Draht, Stange, längsnahtgeschweißtes Rohr und nahtloses Rohr.

16. Verwendung der Legierung nach einem der Ansprüche 1 bis 15 zur Herstellung von nahtlosen Rohren.

17. Verwendung der Legierung nach einem der Ansprüche 1 bis 16 in stark aufkohlenden Atmosphären

18. Verwendung der Legierung nach einem der Ansprüche 1 bis 16 als Bauteil in der der petrochemischen Industrie

19. Verwendung der Legierung nach einem der Ansprüche 1 bis 16 im Ofenbau

## Claims

1. A nickel-chromium alloy comprising (in % by mass) 29 to 37 % chromium, 0.001 to 1.8 % aluminum, 0.10 to 7.0 % iron, 0.001 to 0.50 % silicon, 0.005 to 2.0 % manganese, 0.00 to 1.00 % titanium and/or 0.00 to 1.10 % niobium, respectively 0.0002 to 0.05 % magnesium and/or calcium, 0.005 to 0.12 % carbon, 0.001 to 0.050 % nitrogen, 0.001 to 0.030 % phosphorus, 0.0001 to 0.020 % oxygen, max. 0.010 % sulphur, max. 2.0 % molybdenum, max. 2.0 % tungsten, if necessary, furthermore comprising a content of 0.01 to 0.20 % Y, a content of 0.01 to 0.20 % La, a content of 0.001 to 0.20 % cerium, a content of 0.001 to 0.20 % cerium mischmetall, a content of 0.01 to 0.20 % of Zr, wherein Zr can be completely or partly substituted by 0.001 to 0.20 % Hf, a content of 0.0001 to 0.008 % B, 0.0 to 5.0 % Co, max. 0.5 % Cu, max. 0.5 % V, if necessary, furthermore comprising a rest of nickel and the usual process-related impurities, wherein the following conditions have to be met: $Cr + Al > 30$ and $Fp \leq 39.9 with$ $Fp = Cr + 0 , 272 * Fe + 2 , 36 * Al + 2 , 22 * Si + 2 , 48 * Ti + 1 , 26 * Nb + 0 , 374 * Mo + 0 , 538 * W - 11 , 8 * C$ wherein Cr, Fe, Al, Si, Ti, Nb, C, W and Mo are the concentrations of the concerning elements in % by mass.

2. An alloy according to claim 1, comprising a content of chromium comprised between 30 and 37 %.

3. An alloy according to claim 1 or 2, comprising a content of chromium of > 32 to 37 %.

4. An alloy according to one of the claims 1 through 3, comprising a content of aluminum comprised between 0.001 and 1.4 %.

5. An alloy according to one of the claims 1 through 4, comprising a content of iron comprised between 0.1 and 4.0 %.

6. An alloy according to one of the claims 1 through 5, comprising a content of silicon comprised between 0.001 and 0.2 %.

7. An alloy according to one of the claims 1 through 6, comprising a content of manganese comprised between 0.005 and 0.50 %.

8. An alloy according to one of the claims 1 through 7, comprising a content of titanium comprised between 0.001 and 0.60 %.

9. An alloy according to one of the claims 1 through 8, comprising a content of niobium comprised between 0.00 and 1.0 %.

10. An alloy according to one of the claims 1 through 9, comprising a content of carbon comprised between 0.01 and 0.12 %.

11. An alloy according to one of the claims 1 through 10, comprising maximum 0.5 % copper, wherein the formula 4a will be supplemented by a term with Cu: $Fp = Cr + 0 , 272 * Fe + 2 , 36 * Al + 2 , 22 * Si + 2 , 48 * Ti + 1 , 26 * Nb + 0.477 * Cu + 0 , 374 * Mo + 0 , 538 * W - 11 , 8 * C$ and Cr, Fe, Al, Si, Ti, Nb, Cu, W and Mo are the concentrations of the concerning elements in % by mass.

12. An alloy according to one of the claims 1 through 11, in which the contents of the impurities are set at max. 0.002 % Pb, max. 0.002 % Zn, max. 0.002 % Sn.

13. An alloy according to one of the claims 1 through 12, in which the following formula is satisfied und thus an especially good formability is achieved: $Fa \leq 60$ with $Fa = Cr + 6.15 * Nb + 20.4 * Ti + 201 * C$ wherein Cr, Ti, Nb and C are the concentrations of the concerning elements in % by mass.

14. An alloy according to one of the claims 1 through 13, in which the following formulas are satisfied und thus an especially good high-temperature strength/creep strength is achieved: $Fk \geq 40$ with $Fk = Cr + 19 * Ti + 34 , 3 * Nb + 10 , 2 * Al + 12 , 5 * Si + 98 °C$ for an alloy without B,
wherein Cr, Ti, Nb, Al, Si and C are the concentrations of the concerning elements in % by mass, $respectively with Fk = Cr + 19 * Ti + 34.3 * Nb + 10.2 * Al + 12.5 * Si + 98 °C + 2245 * B$ for an alloy with B,
wherein Cr, Ti, Nb, Al, Si, C and B are the concentrations of the concerning elements in % by mass.

15. A utilization of the alloy according to one of the claims 1 through 14 as band, sheet metal, wire, bar, longitudinally welded pipe and seamless pipe.

16. A utilization of the alloy according to one of the claims 1 through 15 for the manufacture of seamless pipes.

17. A utilization of the alloy according to one of the claims 1 through 16 in heavily carburizing atmospheres.

18. A utilization of the alloy according to one of the claims 1 through 16 as structural part in the petrochemical industry.

19. A utilization of the alloy according to one of the claims 1 through 16 in the furnace contruction.

## Revendications

1. Alliage nickel-chrome comprenant (en % en poids) 29 à 37 % de chrome, 0,001 à 1,8 % d'aluminium, 0,10 à 7,0 % de fer, 0,001 à 0,50 % de silicium, 0,005 à 2,0 % de manganèse, 0,00 à 1,00 % de titane et/ou 0,00 à 1,10 % de niobium, respectivement 0,0002 à 0,05 % de magnésium et/ou de calcium, 0,005 à 0,12 % de carbone, 0,001 à 0,050 % d'azote, 0,001 à 0,030 % de phosphore, 0,0001 à 0,020 % d'oxygène, max. 0,010 % de soufre, max. 2,0 % de molybdène, max. 2,0 % de tungstène, si nécessaire comprenant en outre une teneur en Y de 0,01 à 0,20 %, une teneur en La de 0,01 à 0,20 %, une teneur en cérium de 0,001 à 0,20 %, une teneur en mischmétal de cérium de 0,001 à 0,20 %, une teneur en Zr de 0,01 à 0,20 %, le Zr pouvant être complètement ou partiellement substitué par 0,001 à 0,20 % de Hf, une teneur en B de 0,0001 à 0,008 %, 0,0 à 5,0 % de Co, max. 0,5 % de Cu, max. 0,5 % de V, si nécessaire comprenant en outre un reste en nickel et les impuretés usuelles résultant de l'élaboration, les conditions suivantes devant être remplies : $Cr + Al > 30$ $et Fp \leq 39 , 9 avec$ $Fp = Cr + 0 , 272 * Fe + 2 , 36 * Al + 2 , 22 * Si + 2 , 48 * Ti + 1 , 26 * Nb + 0 , 374 * Mo + 0 , 538 * W - 11 , 8 * C$ dans lequel Cr, Fe, Al, Si, Ti, Nb, C, W et Mo sont les concentrations des éléments concernés en % en masse.

2. Alliage selon la revendication 1, comprenant une teneur en chrome comprise entre 30 et 37 %.

3. Alliage selon la revendication 1 ou la revendication 2, comprenant une teneur en chrome comprise entre > 32 et 37 %.

4. Alliage selon l'une des revendications 1 à 3, comprenant une teneur en aluminium comprise entre 0.001 et 1,4 %.

5. Alliage selon l'une des revendications 1 à 4, comprenant une teneur en fer comprise entre 0,1 et 4,0 %.

6. Alliage selon l'une des revendications 1 à 5, comprenant une teneur en silicium comprise entre 0,001 et 0,2 %.

7. Alliage selon l'une des revendications 1 à 6, comprenant une teneur en manganèse comprise entre 0,005 et 0,50 %.

8. Alliage selon l'une des revendications 1 à 7, comprenant une teneur en titane comprise entre 0,001 et 0,60 %.

9. Alliage selon l'une des revendications 1 à 8, comprenant une teneur en niobium comprise entre 0,00 et 1,0 %.

10. Alliage selon l'une des revendications 1 à 9, comprenant une teneur en carbone comprise entre 0,01 et 0,12 %.

11. Alliage selon l'une des revendications 1 à 10, comprenant maximum 0,5 % de cuivre, la formule 4a étant complétée par un terme avec Cu : $Fp = Cr + 0 , 272 * Fe + 2 , 36 * Al + 2 , 22 * Si + 2 , 48 * Ti + 1 , 26 * Nb + 0 , 477 * Cu + 0 , 374 * Mo + 0 , 538 * W - 11 , 8 * C$ dans lequel Cr, Fe, Al, Si, Ti, Nb, Cu, W et Mo sont les concentrations des éléments concernés en % en masse.

12. Alliage selon l'une des revendications 1 à 11, dans lequel les impuretés sont réglées à des teneurs en Pb de max. 0,002 %, en Zn de max. 0,002 %, en Sn de max. 0,002 %.

13. Alliage selon l'une des revendications 1 à 12, dans lequel la formule suivante est satisfaite et une particulièrement bonne formabilité est obtenue ainsi : $Fa \leq 60$ avec $Fa = Cr + 6 , 15 * Nb + 20 , 4 * Ti + 201 * C$ dans lequel Cr, Ti, Nb et C sont les concentrations des éléments concernés en % en masse.

14. Alliage selon l'une des revendications 1 à 13, dans lequel les formules suivantes sont satisfaites et une particulièrement bonne résistance à la chaleur/résistance au fluage est obtenue ainsi : $Fk \geq 40$ avec $Fk = Cr + 19 * Ti + 34 , 3 * Nb + 10 , 2 * Al + 12 , 5 * Si + 98 * C$ pour un alliage sans B,
dans lequel Cr, Ti, Nb, Al, Si et C sont les concentrations des éléments concernés en % en masse, ou avec $Fk = Cr + 19 * Ti + 34.3 * Nb + 10.2 * Al + 12.5 * Si + 98 * C + 2245 * B$ pour un alliage avec B, dans lequel Cr, Ti, Nb, Al, Si, C et B sont les concentrations des éléments concernés en % en masse.

15. Utilisation de l'alliage selon l'une des revendications 1 à 14 en tant que bande, tôle, fil de fer, barre, tube à soudure longitudinale et tube sans soudure.

16. Utilisation de l'alliage selon l'une des revendications 1 à 15 pour fabriquer des tubes sans soudure.

17. Utilisation de l'alliage selon l'une des revendications 1 à 16 dans des atmosphères fortement carburantes.

18. Utilisation de l'alliage selon l'une des revendications 1 à 16 en tant que pièce structurelle dans l'industrie pétrochimique.

19. Utilisation de l'alliage selon l'une des revendications 1 à 16 dans la construction des fourneaux.
